# EUROPÄISCHE PATENTSCHRIFT

(11) **EP 3 105 358 B1**
(45) Veröffentlichungstag und Bekanntmachung des Hinweises auf die Patenterteilung: **13.06.2018**
(21) Anmeldenummer: 15716712.3
(22) Anmeldetag: 10.02.2015
(51) Int. Cl.: C21D 6/00, C21D 8/00, C21D 8/02, C21D 8/10, C21D 9/00, C21D 9/08, C21D 9/46, C21D 9/52, C21D 1/26, C22C 1/02, C22C 30/00, C22C 38/08, C22C 38/18, C22C 38/20, C22C 38/22, C22C 38/40, C22C 38/44, C22C 38/42, C22C 38/52, C22C 38/54

(54) **VERFAHREN ZUR HERSTELLUNG EINER TITANFREIEN LEGIERUNG**
PROCESS OF PRODUCING A TITANIUM-FREE ALLOY
PROCÉDÉ DE PRODUCTION D'UN ALLIAGE DÉPOURVU DE TITANE

(30) Priorität: 13.02.2014 DE 102014002402; 28.02.2014 DE 102014002693
(43) Veröffentlichungstag der Anmeldung: 21.12.2016
(73) Patentinhaber: VDM Metals International GmbH, 58791 Werdohl (DE)
(72) Erfinder: ROSENBERG, Julia, 44139 Dortmund (DE); KLÖWER, Jutta, 40547 Düsseldorf (DE)
(86) Internationale Anmeldenummer: PCT/DE2015/000053
(87) Internationale Veröffentlichungsnummer: WO 2015/120832

(56) Entgegenhaltungen:
- EP-A1- 1 471 158
- EP-A1- 2 163 655
- DE-A1-102007 005 605
- GB-A- 2 123 031

## Beschreibung

Die Erfindung betrifft ein Verfahren zur Herstellung einer titanfreien Legierung mit hoher Lochfraß- und Spaltkorrosionsbeständigkeit sowie hoher Streckgrenze und Festigkeit im kaltverfestigten Zustand.

Der hochkorrosionsbeständige Werkstoff Alloy 825 wird schwerpunktmäßig in der chemischen Industrie und in der Offshore-Technik eingesetzt. Er wird unter der Werkstoffnummer 2.4858 vertrieben und hat folgende chemische Zusammensetzung: C ≤ 0,025 %, S ≤ 0,015 %, Cr 19,5 - 23,5 %, Ni 28 - 46 %, Mn ≤ 1 %, Si ≤ 0,5 %, Mo 2,5 - 3,5 %, Ti 0,6 - 1,2 %, Cu 1,5 - 3 %, Al ≤ 0,2 %, Co ≤ 1 %, Fe Rest.

Für neue Anwendungen in der Öl- und Gas-Industrie sind die Lochfraß- und Spaltkorrosionsbeständigkeit (Problem 1) sowie die Streckgrenze und Festigkeit (Problem 2) zu gering.

Im Hinblick auf den geringen Chrom- und Molybdängehalt weist Alloy 825 nur eine vergleichsweise geringe Wirksumme auf (PRE = 1 x % Cr + 3,3 x % Mo). Unter der Wirksumme PRE versteht der Fachmann Pitting Resistance Equivalent.

Bei der Legierung Alloy 825 handelt es sich um einen titanstabilisierten Werkstoff. Titan kann jedoch zu Problemen, insbesondere beim Strangguss führen, da es mit dem SiO₂ des Gießpulvers reagiert (Problem 3). Wünschenswert wäre ein Vermeiden des Elements Titan, was allerdings zu einer signifikanten Erhöhung der Kantenrissneigung führt.

Die JP 61288041 A1 betrifft eine Legierung folgender Zusammensetzung: C < 0,045 %, S < 0,03 %, N 0,005 - 0,2 %, Cr 14 - 26 %, Mn < 1 %, Si < 1 %, Mo < 8 %, Cu < 2 %, Fe < 25 %, Al < 2 %, B 0,001 - 0,1 %, Mg 0,005 - 0,5 %, Rest Ni. Der Gehalt an Nb wird durch eine Formel generiert. Darüber hinaus kann mindestens eines der Elemente Ti, Al, Zr, W, Ta, V, Hf in Gehalten ≤ 2 enthalten sein.

Die US 2,777,766 offenbart eine Legierung folgender Zusammensetzung: C < 0,25 %, Cr 18 - 25 %, Ni 35 - 50 %, Mo 2 - 12 %, Nb 0,1 - 5 %, Cu bis 2,5 %, W bis 5 %, Fe Rest (min. 15 %).

Der GB 2123031 A ist eine austenitische hochnickelhaltige Legierung folgender Zusammensetzung zu entnehmen: ≤ 0,05 % C, ≤ 0,04 N, ≤ 1,0 % Si, ≤ 1,0 % Mn, 35 - 45 % Ni, 20 - 30 % Cr, 4 - 7 % Mo, Rest Eisen und unvermeidbare Verunreinigungen, wobei Cr + 3 Mo mindestens 40 % beträgt.

In der EP 1471158 A1 wird ein austenitischer rostfreier Stahl beschrieben, der folgende Zusammensetzung (in Gew.-%) aufweist: > 0,05 - 0,15 % C, ≤ 2 % Si, 0,1 - 3 % Mn, ≤ 0,04 % P, ≤ 0,01 % S, > 20 - < 28 % Cr, > 15 - 55 % Ni, > 2 bis 6 % Cu, 0,1 - 0,8 % Nb, 0,02 - 1,5 % V, 0,001 - 0,1 % Al, > 0,05 - 0,3 % N, ≤ 0,006 % O, Rest Eisen und Verunreinigungen.

Die EP 2163655 A1 beschreibt ein Verfahren zur Herstellung eines hochlegierten Stahlrohres. Nachstehende Legierung soll durch mehrstufige Warm- und Kaltverformungsprozesse zu einem Rohr umgeformt werden: ≤ 0,03 % C, ≤ 1,0% Si, 0,05 - 1,5 % Mn, ≤ 0,03 % P, ≤ 0,03 % S, > 22 - < 40 % Ni, 20 - 30 % Cr, > 0,01 - < 4,0 % Mo, 0 - 4 % Cu, 0,001 - 0,3 % Al, > 0,05 - < 0,3 % N, ≤ 0,01 % O, Rest Eisen und Verunreinigungen.

Durch die DE 10 2007 005 605 A1 ist eine Eisen-Nickel-Chrom-Silizium-Legierung folgender Zusammensetzung bekannt geworden: 34 - 42 % Ni, 18 - 26 % Cr, 1,0 - 2,5 % Si und Zugaben von 0,05 - 1,0 % Al, 0,01 - 1 % Mn, 0,01 - 0,26 % La, 0,0005 - 0,05 % Mg, 0,01 - 0,14 % C, 0,01 - 0,14 % N, max. 0,01 % S, max. 0,0005 % P, Rest Eisen und den üblichen verfahrensbedingten Verunreinigungen. Der Erfindung liegt die Aufgabe zugrunde, ein Verfahren zur Herstellung einer zu Alloy 825 alternativen Legierung bereitzustellen, das den vorab aufgezeigten Problemen gerecht wird, wobei die Legierung
- titanfrei ist,
- eine erhöhte Lochfraß- und Spaltkorrosionsbeständigkeit aufweist,
- eine höhere Streckgrenze im kaltverfestigten Zustand hat,
- eine zumindest gleich gute Warmumform- und Schweißbarkeit aufweist.

Diese Aufgabe wird gelöst durch ein Verfahren zur Herstellung einer titanfreien Legierung mit (in Gew.-%)

| | |
|---|---|
| C | max. 0,02 % |
| S | max. 0,01 % |
| N | max. 0,03 % |
| Cr | 20,0 - 23,0 % |
| Ni | 39,0 - 44,0 % |
| Mn | 0,4 - < 1,0 % |
| Si | 0,1 - < 0,5 % |
| Mo | > 4,0 - < 7,0 % |
| Nb | max. 0,15 % |
| Cu | > 1,5 - < 2,5 % |
| Al | 0,05 - < 0,3 % |
| Co | max. 0,5 % |
| B | 0,001 - < 0,005 % |
| Mg | 0,005 - < 0,015 % |
| V | bedarfsweise 0 - 1,0 %, insbesondere 0,2 - 0,7% |
| Fe | Rest sowie erschmelzungsbedingte Verunreinigungen, |

indem
a) die Legierung offen im Strang- oder Blockguss erschmolzen wird,
b) zur Aufhebung der durch den erhöhten Molybdängehalt verursachten Seigerungen eine Homogenisierungsglühung der erzeugten Brammen/Knüppel bei 1150-1250 °C über 15 bis 25 h durchgeführt wird, wobei
c) die Homogenisierungsglühung im Anschluss an eine erste Warmumformung durchgeführt wird.

Eine zweckmäßige Ausgestaltung der Legierung weist folgende Zusammensetzung (in Gew.-%)

| | |
|---|---|
| C | max. 0,015 % |
| S | max. 0,005 % |
| N | max. 0,02 % |
| Cr | 21,0 - < 23 % |
| Ni | > 39,0 - < 43,0 % |
| Mn | 0,5 - 0,9 % |
| Si | 0,2 - < 0,5 % |
| Mo | >4,5-6,5% |
| Nb | max. 0,15 % |
| Cu | > 1,6 - < 2,3 % |
| Al | 0,06 - < 0,25 % |
| Co | max. 0,5 % |
| B | 0,002 - 0,004 % |
| Mg | 0,006 - 0,015 % |
| Fe | Rest sowie erschmelzungsbedingte Verunreinigungen |

Der Gehalt an Chrom kann bedarfsweise noch wie folgt modifiziert werden:

| | |
|---|---|
| Cr | > 21,5 - < 23 % |
| Cr | 22,0 - < 23 % |

Der Nickelgehalt kann bedarfsweise noch wie folgt modifiziert werden:

| | |
|---|---|
| Ni | > 39, 0 - < 42 % |
| Ni | > 39,0 - < 41 % |

Der Molybdängehalt kann bedarfsweise noch wie folgt modifiziert werden:

| | |
|---|---|
| Mo | > 5 - < 6,5 % |
| Mo | > 5 - < 6,2 % |

Der Gehalt an Kupfer kann bedarfsweise noch wie folgt eingestellt werden:

| | |
|---|---|
| Cu | > 1,6 - < 2,0 % |

Bedarfsweise kann der Legierung noch das Element V in Gehalten (in Gew.-)

| | |
|---|---|
| V | > 0 - 1,0 % |
| V | 0,2 - 0,7 % |

zugesetzt werden.

Der Eisengehalt soll in der erfindungsgemäßen Legierung > 22 % sein.

Durch das Weglassen des Elements Titan entstehen - wie vorab dargelegt - beim Walzen Kantenrisse. Die Rissneigung kann durch Magnesium in der Größenordnung 50-150 ppm positiv beeinflusst werden. In der Tabelle 1 sind die dazugehörigen/untersuchten Laborschmelzen aufgeführt.

| Element in Gew-% | C | S | N | Cr | Ni | Mn | Si | Mo | Ti | Nb | Cu | Fe | Al | B | Mg in ppm | Ca in ppm | Kantenrisse |
|---|---|---|---|---|---|---|---|---|---|---|---|---|---|---|---|---|---|
| Ref825 | 0,002 | 0.0048 | 0,006 | 22,25 | 39,41 | 0,8 | 0,3 | 3,27 | 0,8 | 0,01 | 2 | R | 0,14 | 0 | - | - | nein |
| LB2181 | 0,002 | 0,004 | 0,006 | 22,57 | 39,76 | 0,8 | 0,3 | 3,27 | 0,4 | 0,01 | 2,1 | R | 0,12 | 0 | - | - | gering |
| LB2182 | 0,006 | 0,003 | 0,052> | 22,46 | 39,71 | 0,8 | 0,3 | 3,27 | - | 0,01 | 2 | R | 0,11 | 0 | - | - | ja |
| LB2183 | 0,002 | 0,004 | 0,094> | 22,65 | 39,61 | 0,8 | 0,3 | 3,28 | - | 0,01 | 1,9 | R | 0,1 | 0 | - | - | ja |
| LB2218 | 0,005 | 0,0031 | 0,048> | 22.50 | 39,59 | 0,8 | 0,3 | 3,27 | - | 0,01 | 2 | R | 0,12 | 0,01 | 100 | - | nein |
| LB2219 | 0,005 | 0,0021 | 0,043> | 22,71 | 39,99 | 0,8 | 0,3 | 4,00> | - | 0,01 | 2 | R | 0.10 | 0,01 | 100 | - | nein |
| LB2220 | 0,004 | 0.00202 | 0,042> | 22,56 | 39,84 | 0,8 | 0.33 | 4,93> | - | 0,01 | 2 | R | 0,11 | 0 | 100 | - | nein |
| LB2221 | 0,004 | 0,0022 | 0,038> | 22,43 | 39,66 | 0,8 | 0,3 | 3,74> | - | 0,01 | 1,9 | R | 0,11 | 0 | 10 | - | ja |
| LB2222 | 0,003 | 0,0033 | 0,042> | 22,5 | 39,62 | 0,8 | 0,3 | 3,66> | - | 0,01 | 2 | R | 0,18 | 0 | 20 | - | ja |
| LB2223 | 0,002 | 0,0036 | 0,041> | 22.4 | 39,78 | 0,7 | 0,3 | 3,65> | - | 0,01 | 2.00 | R | 0,27> | 0 | 20 | - | ja |
| LB2234 | 0,003 | 0,005 | 0,007 | 22,57 | 39,77 | 0,8 | 0,3 | 3,26 | - | 0,01 | 2,1 | R | 0,15 | 0 | 80 | 10 | nein |
| LB2235 | 0,003 | 0,0034 | 0,006 | 22,56 | 39,67 | 0,8 | 0,3 | 3,28 | - | 0,01 | 2,1 | R | 0,12 | 0 | 150 | 12 | nein |
| LB2236 | 0,002 | 0,004 | 0,006 | 22,34 | 39,46 | 0,8 | 0,3 | 3,27 | - | 0,01 | 2 | R | 0,11 | 0 | 30 | 42 | gering |
| LB2317 | 0,001 | 0,0025 | 0.030 | 22.48 | 40,09 | 0,8 | 0,3 | 4,21 | - | 0,01( | 2 | R | 0,16 | 0 | 100 | 5 | nein |
| LB2318 | 0,002 | 0,0036 | 0,038> | 22,76 | 39,77 | 0,8 | 0,3 | 5,20> | - | 0,01 | 2,1 | R | 0,15 | 0 | 100 | 4 | nein |
| LB2319 | 0,002( | 0,0039 | 0,043> | 22,93> | 39,79 | 0,8 | 0,3 | 6,06 | - | 0,01 | 2,2 | R | 0,12 | 0 | 100 | 3 | nein |
| LB2321 | 0,002 | 0.0051 | 0,040> | 22,56 | 40,23> | 0,7 | 0,3 | 6,23 | - | 0,01 | 2,1 | R | 0.10 | 0 | 100 | 4 | nein |

| | | | | | | | | | | | | | | | | | |
|---|---|---|---|---|---|---|---|---|---|---|---|---|---|---|---|---|---|
| Tabelle 1: Einfluss von Desoxidationselementen auf die Kantenrissneigung beim Warmwalzen | | | | | | | | | | | | | | | | | |

Die Wirksumme PRE im Hinblick auf die Korrosionsbeständigkeit des Alloy 825 liegt bei PRE 33 und ist im Vergleich zu anderen Legierungen sehr gering. In Tabelle 2 sind die Wirksummen PRE gemäß dem Stand der Technik abgebildet.

**Tabelle 2: Wirksumme PRE für verschiedene dem Stand der Technik entsprechende Legierungen**

| Alloy | Ni | Fe | Cr | Mo | Andere | PRE |
|---|---|---|---|---|---|---|
| Duplex 2205 | 5,5 | Rest | 22 | 3 | 0,15 N | 37 |
| 825 | 40 | 31 | 23 | 3,2 | | 33 |
| 28 | 31 | 35 | 27 | 3,5 | 1,3 Cu | 38 |
| 926 | 25 | Rest | 19 | 6 | 0,16 N | 47 |

Durch Erhöhung des Molybdängehalts lässt sich diese Wirksumme und somit die Korrosionsbeständigkeit steigern. PRE = 1 x % Cr + 3,3 x % Mo (Pitting Resistance Equivalent).

Tabelle 3 zeigt die Ergebnisse diverser Lochfraßkorrosionsuntersuchungen. Der reduzierte Titangehalt hat keinen negativen Einfluss auf die Lochfraßkorrosionstemperatur. Der erhöhte Molybdängehalt hat positive Auswirkungen.

**Tabelle 3: Kritische Lochfraßkorrosionstemperatur in 6 % FeCl₃ + 1 % HCL, über 72 h (ASTM G-48 Methode C).**

| | T in °C | Ni | Cr | Mo | N | Ti | PRE |
|---|---|---|---|---|---|---|---|
| LB 2316 | 35 | 39,2 | 22,4 | 3,1 | 0,04 | < 0,04 | 33 |
| LB 2317 | 40 | 40,1 | 22,5 | 4,2 | 0,03 | < 0,04 | 36 |
| LB 2318 | 50 | 39,8 | 22,8 | 5,2 | 0,04 | < 0,04 | 40 |
| LB 2319 | 55 | 38,8 | 22,9 | 6,1 | 0,04 | < 0,04 | 43 |
| LB 2320 | 50 | 39 | 22,1 | 6,2 | 0,1 | < 0,03 | 43 |
| LB 2321 | 50 | 40,2 | 22,6 | 6,2 | 0,04 | 0,4 | 43 |
| LB 2322 | 40 | 40 | 23,1 | 6,3 | 0,1 | 0,4 | 44 |
| Alloy 825 Referenz | 30 | 40 | 23 | 3,2 | < 0,02 | 0,8 | 33 |

Weitere Korrosionsuntersuchungen zeigten ebenfalls eine Verbesserung der kritischen Spaltkorrosionstemperaturen im Vergleich zum Alloy 825. Diese sind in Tabelle 4 dargestellte.

**Tabelle 4: Kritische Lochfraß- (CPT) und Spaltkorrosionstemperatur (CCT)**

| **Alloy** | **CPT in °C** | **CCT in °C** | **Ni** | **Cr** | **Mo** | **V** | **Ti** | **PRE** |
|---|---|---|---|---|---|---|---|---|
| **825*** | 30 | <5 | | | | | | 33 |
| **PV661** | 40 | 15 | 40 | 23 | 3,3 | < 0,002 | 0,8 | 34 |
| **PV662** | 50 | 20 | 40 | 23 | 5,9 | < 0,002 | < 0,002 | 42 |
| **PV663** | 50 | 20 | 39 | 23 | 5,8 | 0,4 | < 0,002 | 42 |

Durch 15 und 30-% Kaltverformung kann die Streckgrenze und die Festigkeit erhöht werden. In der folgenden Tabelle sind die dazugehörigen Untersuchungsergebnisse diverser Laborlegierungen aufgeführt.

**Tabelle 5: Zugversuche bei RT**

| Zustand | Alloy | Rp0,2 | Rm | A (%) | Z (%) |
|---|---|---|---|---|---|
| Lösungsgeglüht | 825 Referenz | 304 | 646 | - | 51 |
| | 825 Plus (A) | 389 | 754 | 39 | 59 |
| | | 369 | 772 | 39,5 | 61 |
| | 825 Plus (B) | 390 | 765 | 42,5 | 62 |
| | | 383 | 755 | 40 | 63 |
| 15 % KV | 825 | 670 | 775 | 22 | 71 |
| | | 697 | 793 | 19,5 | 65 |
| | | 685 | 779 | 23,5 | 69 |
| | 825 Plus (A) | 903 | 973 | 14,5 | 51 |
| | | 893 | 964 | 13,5 | 50 |
| | | 943 | 987 | 13,5 | 54 |
| | 825 Plus (B) | 929 | 974 | 12,5 | 56 |
| | | 877 | 964 | 12,5 | 51 |
| | | 887 | 962 | 9,5 | 49 |
| 30 % KV | 825 | 852 | 923 | 14 | 63 |
| | | 832 | 922 | 13,5 | 66 |
| | | 842 | 920 | 17,5 | 64 |
| | 825 Plus (A) | 979,0 | 1071,0 | 11,5 | 51,0 |
| | | 970,0 | 1079,0 | 8,5 | 35,0 |
| | | 996,0 | 1078,0 | 11,0 | 46,0 |
| | 825 Plus (B) | 980,0 | 1078,0 | 11,5 | 47,0 |
| | | 980,0 | 1071,0 | 11,0 | 48,0 |
| | | 996,0 | 1083,0 | 10,5 | 48,0 |

In den nachstehenden Abbildungen 1 und 2 sind Ergebnisse von Zugversuchen, einerseits der Referenzlegierung Alloy 825 und andererseits alternativer Legierungen dargestellt.

Graphische Darstellung der Ergebnisse der Zugversuche bei Raumtemperatur (Mittelwerte) in Abhängigkeit vom Zustand.

Molybdän wirkt sich positiv auf die Streckgrenze und die Festigkeit aus. In den Abb. 3 und 4 wird der positive Einfluss von Molydbän verdeutlicht.

Graphische Darstellung der Ergebnisse der Zugversuche bei Raumtemperatur (Mittelwerte) in Abhängigkeit vom Molybdängehalt.

Mithilfe des PVR-Tests (Programmierten-Verformungs-Riss-Test) wurde die Heißrisssensibilität der Ni-Basislegierung Alloy 825 untersucht. Durch Anlegen einer linear ansteigenden Zuggeschwindigkeit während des WIG-Schweißens, wurde die kritische Zuggeschwindigkeit V_{Kr} bestimmt. In der folgenden Graphik sind die Untersuchungsergebnisse dargestellt. Je höher die Zuggeschwindigkeit und je geringer die Heißrissneigung, umso besser ist die Schweißbarkeit des Werkstoffs. Die titanfreien, hochmolybdänhaltigen Varianten (PV 506 und PV 507) zeigten weniger Risse als die Standardlegierung (PV 942).

Die Aufgabe wird gelöst durch ein Verfahren zur Herstellung einer Legierung, die eine Zusammensetzung gemäß einem der gegenständlichen Ansprüche aufweist, indem
a) die Legierung offen im Strang- oder Blockguss erschmolzen wird,
b) zur Aufhebung der durch den erhöhten Molybdängehalt verursachten Seigerungen eine Homogenisierungsglühung der erzeugten Brammen/Knüppel bei 1150-1250 °C über 15 bis 25 h durchgeführt wird, wobei
c) die Homogenisierungsglühung insbesondere im Anschluss an eine erste Warmumformung durchgeführt wird.

Optional kann die Legierung auch durch ESU/VAR-Umschmelzen erzeugt werden. Das erfindungsgemäße Verfahren soll zur Herstellung eines Bauteils in der Öl- und Gasindustrie eingesetzt werden.

Als Produktformen bieten sich hierbei Bleche, Bänder, Rohre (längsnahtgeschweißt und nahtlos), Stangen oder Schmiedeteile an.

Tabelle 6 stellt Alloy 825 (Standard) zwei erfindungsgemäßen Legierungen gegenüber.

## Patentansprüche

1. Verfahren zur Herstellung einer titanfreien Legierung mit (in Gew.-%)
| | |
|---|---|
| C | max. 0,02 % |
| S | max. 0,01 % |
| N | max. 0,03 % |
| Cr | 20,0 - 23,0 % |
| Ni | 39,0 - 44,0 % |
| Mn | 0,4 - < 1,0% |
| Si | 0,1 - < 0,5 % |
| Mo | > 4,0 - < 7,0 % |
| Nb | max. 0,15 % |
| Cu | > 1,5 - < 2,5 % |
| Al | 0,05 - < 0,3 % |
| Co | max. 0,5 % |
| B | 0,001 - < 0,005 % |
| Mg | 0,005 - < 0,015 % |
| V | bedarfsweise 0 - 1,0 %, insbesondere 0,2 - 0,7% |
| Fe | Rest sowie erschmelzungsbedingte Verunreinigungen, indem |
a) die Legierung offen im Strang- oder Blockguss erschmolzen wird,
b) zur Aufhebung der durch den erhöhten Molybdängehalt verursachten Seigerungen eine Homogenisierungsglühung der erzeugten Brammen/Knüppel bei 1150-1250 °C über 15 bis 25 h durchgeführt wird, wobei
c) die Homogenisierungsglühung im Anschluss an eine erste Warmumformung durchgeführt wird.

2. Verfahren nach Anspruch 1 mit (in Gew.-%)
| | |
|---|---|
| C | max. 0,015 % |
| S | max. 0,005 % |
| N | max. 0,02 % |
| Cr | 21,0 - < 23 % |
| Ni | > 39,0 - < 43,0 % |
| Mn | 0,5 - 0,9 % |
| Si | 0,2 - < 0,5 % |
| Mo | > 4,5--- 6,5 % |
| Nb | max. 0,15 % |
| Cu | > 1,6 - < 2,3 % |
| Al | 0,06 - < 0,25 % |
| Co | max. 0,5 % |
| B | 0,002 - 0,004 % |
| Mg | 0,006 - 0,015 % |
| Fe | Rest sowie erschmelzungsbedingte Verunreinigungen. |

3. Verfahren nach Anspruch 1 oder 2 mit (in Gew.-%)
| | |
|---|---|
| Cr | > 21,5 - < 23 % |
| Ni | > 39,0 - < 42 % |
| Mo | > 5 - < 6,5 % |
| Cu | > 1, -- < 2,2 % |

4. Verwendung des Verfahrens nach einem der Ansprüche 1 bis 3 zur Herstellung eines Bauteils in der Öl- und Gasindustrie.

5. Verwendung nach Anspruch 4, wobei die Bauteile in den Produktionsformen Blech, Band, Rohr (längsnahtgeschweißt und nahtlos), Stangen oder als Schmiedeteil vorliegen.

## Claims

1. A method for producing a titanium-free alloy comprising (in % by weight)
| | |
|---|---|
| C | max. 0.02 % |
| S | max. 0.01 % |
| N | 0.03% |
| Cr | 20.0 - 23.0% |
| Ni | 39.0 - 44.0% |
| Mn | 0.4 - < 1.0% |
| Si | 0.1 - < 0.5% |
| Mo | > 4.0 - < 7.0 % |
| Nb | max. 0.15% |
| Cu | > 1.5 - < 0.3% |
| Al | 0.05 - < 0.3% |
| Co | max. 0.5% |
| B | 0.001 - < 0.005% |
| Mg | 0.005 - < 0.015% |
| V | if needed, 0 - 1.0 %, especially 0.2 - 0.7% |
| Fe | rest as well as elaboration-related impurities, |
in that
a) the alloy will be openly molten in strand or ingot casting,
b) a homogenizing annealing of the produced slabs/billets will be carried out at 1150-1250°C for 15 through 25 h for removing the segregations caused by the higher molybdenum content, wherein
c) the homogenizing annealing will be carried out after a first hot working operation.

2. A method according to claim 1, comprising (in % by weight)
| | |
|---|---|
| C | max. 0.015 % |
| S | max. 0.005% |
| N | 0.02% |
| Cr | 21.0 - < 23% |
| Ni | > 39.0 - < 43.0% |
| Mn | 0.5 - 0.9% |
| Si | 0.2 - < 0.5% |
| Mo | >4.5-6.5% |
| Nb | max. 0.15% |
| Cu | > 1.6 - < 2.3% |
| Al | 0.06 - < 0.25% |
| Co | max. 0.5% |
| B | 0.002 - 0.004% |
| Mg | 0.006 - 0.015% |
| Fe | rest as well as elaboration-related impurities. |

3. A method according to claim 1 or 2 comprising (in % by weight)
| | |
|---|---|
| Cr | > 21.5 - < 23% |
| Ni | > 39.0 - < 42% |
| Mo | > 5 - < 6.5% |
| Cu | > 1 - 2.2%. |

4. A use of the method according to one of the claims 1 through 3 for manufacturing a structural element in the oil and gas industry.

5. A use according to claim 4, wherein the structural elements are present in the production forms of sheet metals, bands, tubes (longitudinally welded and seamless), rods or as forged parts.

## Revendications

1. Procédé de fabrication d'un alliage dépourvu de titane (en % en poids)
| | |
|---|---|
| C | max. 0,02% |
| S | max. 0,01% |
| N | max. 0,03% |
| Cr | 20,0 - 23,0 % |
| Ni | 39,0 - 44,0% |
| Mn | 0,4 - < 1,0% |
| Si | 0,1 - < 0,5% |
| Mo | > 4,0 - < 7,0% |
| Nb | max. 0,15% |
| Cu | > 1,5 - < 2,5% |
| Al | 0,05 - < 0,3% |
| Co | max. 0,5% |
| B | 0,001 - < 0,005% |
| Mg | 0,005 - < 0,015% |
| V | en cas de besoin 0 - 1,0%, notamment 0,2 - 0,7% |
| Fe | reste ainsi que des impuretés résultant de l'élaboration, |
en ce qu'on
a) élabore ouvertement l'alliage par coulée continue ou par coulée en lingotière,
b) effectue un recuit d'homogénéisation des brames/billettes fabriqués à 1150-1250°C pendant 15 à 25 heures pour enlever des ségrégations causées par la teneur élevée en molybdène, dans lequel
c) on effectue le recuit d'homogénéisation à la suite d'une première déformation à chaud.

2. Procédé selon la revendication 1 comprenant (en % en poids)
| | |
|---|---|
| C | max. 0,015% |
| S | max. 0,005% |
| N | max. 0,02% |
| Cr | 21,0 - < 23 % |
| Ni | > 39,0 - < 43,0% |
| Mn | 0,5 - 0,9% |
| Si | 0,2 - < 0,5% |
| Mo | > 4,5 - 6,5% |
| Nb | max. 0,15% |
| Cu | > 1,6 - < 2,3% |
| Al | 0,06 - < 0,25% |
| Co | max. 0,5% |
| B | 0,002 - 0,004% |
| Mg | 0,006 - 0,015% |
| Fe | reste ainsi que des impuretés résultant de l'élaboration. |

3. Procédé selon la revendication 1 ou la revendication 2 comprenant (en % en poids)
| | |
|---|---|
| Cr | > 21,5 - < 23% |
| Ni | > 39,0 - < 42% |
| Mo | > 5 - < 6,5% |
| Cu | > 1 - < 2,2%. |

4. Utilisation du procédé selon l'une des revendications 1 à 3 pour la fabrication d'un élément de construction dans l'industrie du pétrole et du gaz.

5. Utilisation selon la revendication 4, dans laquelle les éléments de construction sont présents sous forme de production de tôles, de bandes, de tubes (à soudure longitudinale et sans soudure), de tiges ou comme des pièces forgées.
